# EUROPÄISCHE PATENTSCHRIFT

(11) **EP 0 040 771 B1**
(45) Veröffentlichungstag und Bekanntmachung des Hinweises auf die Patenterteilung: **29.06.1983**
(21) Anmeldenummer: 81103744.9
(22) Anmeldetag: 15.05.1981
(51) Int. Cl.: G03C 1/34

(54) **Fotografisches Aufzeichnungsmaterial und dessen Verwendung zur Herstellung von Bildern**
Photographic material and its use in the formation of images
Matériau photographique et son emploi pour la formation d'images

(30) Priorität: 28.05.1980 DE 3020163
(43) Veröffentlichungstag der Anmeldung: 02.12.1981
(73) Patentinhaber: Agfa-Gevaert AG, 51373 Leverkusen (DE)
(72) Erfinder: Ranz, Erwin, Dr., D-5090 Leverkusen 1 (DE); Schütz, Heinz-Dieter, Ing.grad., D-5060 Bergisch Gladbach 2 (DE); Lohmann, Joachim Werner, Dr., D-5068 Odenthal 2 (DE)

## Beschreibung

Die Erfindung betrifft ein fotografisches Aufzeichnungsmaterial mit einer Emulsionsmischung in einer Schicht und einem Antischleiermittel oder einer Vorläuferverbindung für ein Antischleiermittel in einer separaten Schicht. Die Erfindung betrifft weiterhin die Verwendung derartiger Materialien zur Herstellung von Bildern, insbesondere zur Herstellung farbfotografischer Bilder.

übliche lichtempfindliche silberhalogenidhaltige Aufzeichnungsmaterialien enthalten wenigstens eine Schicht mit einer Silberhalogenidemulsion, deren Körner lichtempfindlich sind und zum Bildaufbau nach Belichtung und Entwicklung beitragen.

Ein bekanntes Problem in der fotografischen Chemie besteht in der Einstellung einer optimalen Relation zwischen Empfindlichkeit und Schleier einer fotografischen Emulsion. Man hat die Erfahrung gemacht, dass empfindlichkeitssteigernde Mittel bzw. Massnahmen vielfach mit einer Erhöhung des Schleiers einhergehen. Andererseits wird mit dem Einsatz von schleiersenkenden Stabilisatoren in der Regel ein Empfindlichkeitsverlust in Kauf genommen. Man befindet sich hier also in einem echten Dilemma.

Unter die Massnahmen zur Verminderung des Schleiers fotografischer Emulsionen unter weitgehender Erhaltung der fotografischen Empfindlichkeit ist das Einstellen optimaler Fällungs- und Reifungsbedingungen zu rechnen, ferner der Zusatz von bestimmten Stabilisatoren wie Tetraazaindenderivaten oder heterocyclischen Mercaptoverbindungen, von denen einige in Kombination mit bestimmten Sensibilisierungsfarbstoffen sogar eine gesteigerte Empfindlichkeit bewirken können. Eine weitere Massnahme besteht in der Verwendung sogenannter verkappter Stabilisatoren, die erst bei Erhöhung des pH-Wertes, d.h. während der fotografischen Entwicklung, die eigentlich wirksamen stabilisierenden Verbindungen in Freiheit setzen und auf diese Weise den Entwicklungsschleier günstig beeinflussen.

Es liegt auf der Hand, dass der Fachmann bei der Suche nach immer höher empfindlichen fotografischen Aufzeichnungsmaterialien jede Massnahme in Betracht zieht, die ihm eine Empfindlichkeitssteigerung verspricht ohne zugleich auch den Schleier zu erhöhen. Umgekehrt kommen als schleiersenkende Mittel nur solche in Frage, die die Empfindlichkeit nicht oder nur geringfügig beeinträchtigen. Bei farbfotografischen Aufzeichnungsmaterialien tritt der Schleier in Form eines Farbschleiers in Erscheinung. Diese erhöht bei negativ arbeitenden Aufzeichnungsmaterialien die sogenannte Kopierdichte und macht hierdurch beim Kopiervorgang eine erhöhte Belichtungsintensität bzw. eine verlängerte Belichtungsdauer erforderlich. Bei Schwankungen der Entwicklungsparameter, z.B. Temperatur und Turbulenz des Entwicklerbades, treten grössere Schleierschwankungen bei von Natur aus höheren Schleiern auf. Es bedarf eigentlich keiner Erwähnung, dass bei farbfotografischen Umkehrmaterialien ein Farbschleier wegen seiner nachteiligen Auswirkung auf die Bildweissen überhaupt unerwünscht ist.

Es ist bekannt, Silberhalogenidemulsionsschichten zur Verbesserung der sensitometrischen Eigenschaften, insbesondere der Empfindlichkeit, Anteile einer vergleichsweise unempfindlichen Silberhalogenidemulsion zuzusetzen, verwiesen sei auf die US-Patentschrift 3 152 907. Aus der US-Patentschrift 3 989 527 ist bekannt, spektral sensibilisierte Emulsionen mit Emulsionen zu vermischen, die nicht spektral sensibilisiert sind und deren Silberhalogenidkörner einen Durchmesser von 0,15 bis 0,8flm haben. Aus der britischen Patentschrift 1 342 687 sind Emulsionen bekannt, die nebeneinander Silberhalogenidkörner in einer Grösse von 0,3 bis 3flm und in einer Grösse von kleiner als 0,2flm aufweisen.

Mit derartigen Materialien kann eine Empfindlichkeitssteigerung erreicht werden, jedoch erhält man in der Regel eine unerwünschte Steigerung des fotografischen Schleiers.

Es ist bereits bekannt, Emulsionsmischungen Antischleiermittel zuzusetzen, verwiesen sei auf die deutsche Offenlegungsschrift 2 254 306. Der Zusatz von Antischleiermitteln in den lichtempfindlichen Schichten eines fotografischen Materials erniedrigt zwar den fogografischen Schleier, kann aber auch gleichzeitig die durch den Zusatz einer feinkörnigen Emulsion an sich erhöhte Empfindlichkeit wieder drücken.

Eine Aufgabe der vorliegenden Erfindung ist es, ein verbessertes fotografisches Material anzugeben.

Es wurde nun ein fotografisches Aufzeichnungsmaterial gefunden, das aus einem Schichtträger, wenigstens einer Silberhalogenidemulsionsschicht I sowie wenigstens einer Schicht 11 besteht, die entweder keine Silberhalogenidemulsion enthält oder nur eine im wesentlichen lichtunempfindliche Silberhalogenidemulsion enthält, wobei wenigstens eine Schicht 11
a) in wasserdurchlässiger Anordnung zu der Schicht I steht und
b) ein Antischleiermittel oder eine Vorläuferverbindung für ein Antischleiermittel enthält.

Die Silberhalogenidemulsionsschicht I enthält ein Emulsionsgemisch aus wenigstens einer lichtempfindlichen Silberhalogenidemulsion L und wenigstens einer feinkörnigen, vergleichsweise unempfindlichen Silbersalzemulsion U.

In einer bevorzugten Ausführungsform beträgt die mittlere Korngrösse der Emulsion U weniger als 0,5µm; die mittlere Korngrösse der Emulsion U liegt insbesondere zwischen 0,01 und 0,5µm, vorzugsweise zwischen 0,05 und 0,2µm. Bei der Emulsion U handelt es sich bevorzugt um eine Halogenidemulsion, deren Halogenidanteil aus Chlorid, Bromid oder Jodid bzw. Mischungen davon bestehen kann. Vorzugsweise werden Bromidemulsionen verwendet. Es können für die Emulsion U aber auch andere Silbersalze verwendet werden. Die Mengen der Emulsion U bezogen auf die Emulsion L liegt insbesondere zwischen 0,2 bis 30 Mol-%, bevorzugt zwischen 0,5 und 5 Mol-%, bezogen auf Silber.

Die lichtempfindliche Silberhalogenidemulsion L kann aus reinen Silberhalogeniden sowie aus Gemischen verschiedener Silberhalogenide bestehen. Beispielsweise können die Silberhalogenidkörner der Emulsion L aus Silberchlorid, Silberbromid, Silberjodid, Silberchloridbromid, Silberchloridjodid, Silberbromidjodid und Silberchloridbromidjodid bestehen. In einer bevorzugten Ausführungsform besteht der Halogenidanteil der Emulsion L überwiegend aus Bromid.

Die Schichten I und 11 stehen zueinander in wasserdurchlässiger Beziehung. Unter «wasserdurchlässiger Beziehung» wird verstanden, dass die Schichten einander so zugeordnet sind, dass aus der Schicht II unter den Bedingungen der fotografischen Entwicklung diffusionsfähige Verbindungen in die Schicht I zu diffundieren vermögen. In einer bevorzugten Ausführungsform ist die Schicht 11 der Schicht I direkt benachbart; insbesondere wird es bevorzugt, wenn die Schicht I, gegebenenfalls getrennt durch weitere Schichten, zwischen der Schicht II und dem Schichtträger liegt.

Die erfindungsgemäss zu verwendenden Antischleiermittel sind hinsichtlich ihrer Struktur grundsätzlich nicht eingeschränkt. Im allgemeinen werden Substanzen bevorzugt, die weitgehend diffusionsfest in die Schicht II eingelagert werden können, aber im alkalischen Milieu eines fotografischen Entwicklers diffusionsfähig werden und an metallischem Silber und Silberhalogenid absorbiert werden können. Hierzu eignen sich insbesondere Substanzen, die in Wasser schwer, in Alkali dagegen leicht löslich sind. Insbesondere geeignet sind stickstoffhaltige Heterocylen, insbesondere mit 5 oder 6 Ringgliedern im Heterocyclus, wobei an den Heterocyclus weitere Carbo-oder heterocyclische Ringe annelliert sein können. In einer bevorzugten Ausführungsform weisen die erfindungsgemäss zu verwendenden Antischleiermittel eine Mercaptogruppe auf, können gegebenenfalls aber auch in der tautomeren Form als Thion vorliegen. Zu den besonders bevorzugten Antischleiermitteln gehören die oben angegebenen stickstoffhaltigen Heterocyclen mit 5 oder 6 Ringgliedern im Heterocyclus, die eine Mercaptogruppe und eine Carboxylgruppe tragen.

Ganz besonders bevorzugte Antischleiermittel entsprechen folgender allgemeiner Formel worin bedeuten
R' Wasserstoff, eine gesättigte oder olefinisch ungesättigte aliphatische Gruppe mit vorzugsweise bis zu 10 Kohlenstoffatomen, Aryl, vorzugsweise ein Ring der Benzolserie und
Z die zur Vervollständigung eines annellierten carbocyclischen oder heterocyclischen 5- oder 6-gliedrigen Ringes erforderlichen Ringglieder; als carbocyclische Ringe sind vorzugsweise solche der Benzolserie, der Cyclopenten- oder Cyclohexenserie geeignet; als geeignete annellierte heterocyclische Ringe seien die folgenden genannt: Pyridin, Tetrahydropyridin, Pyrimidin, Pyrrol, Furan, Thiophen, Oxazol, Isooxazol, Thiazol, Imidazol, Pyrazol oder 1, 2, 3-Triazol; dabei kann der annellierte carbocyclische oder heterocyclische Ring weitere Substituenten tragen, z.B. gesättigte oder olefinisch ungesättigte aliphatische Gruppen mit 1 bis 18, vorzugsweise bis zu 5 Kohlenstoffatomen, Phenyl, Halogen, wie Chlor oder Brom, Hydroxy oder Alkoxy; dabei enthält entweder der annellierte carbocyclische oder heterocyclische Ring, eine an diesem Ring befindliche aliphatische oder aromatische Gruppe oder der Substituent R' mindestens eine Carboxylgruppe.

Als besonders geeignet haben sich die folgenden Verbindungen der Tabelle 1 erwiesen:

Die in der erfindungsgemässen Weise zu verwendenden Verbindungen können nach prinzipiell bekannten Methoden hergestellt werden, vgl. DE-A-1 962 606 und können gegebenenfalls in tautomerer Form vorliegen.

Anstelle von, bzw. zusätzlich zu den erfindungsgemäss zu verwendenden Antischleiermitteln können auch Vorläuferverbindungen für Antischleiermittel verwendet werden. Unter Vorläuferverbindungen werden derartige Verbindungen verstanden, die unter den Bedingungen der fotografischen Verarbeitung, insbesondere der Entwicklung, Substanzen freisetzen, die den fotografischen Schleier drücken. Die freigesetzten Verbindungen entsprechen den oben angegebenen erfindungsgemäss zu verwendenden Antischleiermitteln. Bevorzugte Vorläuferverbindungen entsprechen folgender allgemeiner Formel 1 a: worin bedeuten:
R" einen gegebenenfalls substituierten heterocyclischen Ring, insbesondere einen gegebenenfalls substituierten 5- oder 6-gliedrigen N-haltigen Ring, an den weitere Ringe, insbesondere aromatische, kondensiert sein können. Insbesondere geeignet sind Phenyl, Naphthyl, Pyrimidin,
X ein Schwefelatom oder eine einfache chemische Bindung zu einem Sitckstoffatom eines heterocyclischen Ringes,
R¹² Alkyl, insbesondere mit 1 bis 6 C-Atomen Aryl, insbesondere Phenyl, Alkoxy, insbesondere mit 1 bis 6 C-Atomen, Aroxy, insbesondere Phenoxy, Cycloalkoxy, insbesondere Cyclohexyloxy, den Rest -X-R", den Rest -[CH₂]ₙ-CO-X-R¹¹,
n eine ganze Zahl, insbesondere von 1 bis 6.
R" bedeutet insbesondere ein gegebenenfalls substituiertes Benzimidazolin-2-thion, Imidazol, Oxazol,Thiazol,Oxidazol, Thiadiazol,Triazol,Benzoxazol, Benzimidazol, Benzthiazol, Pyrimidin, Tetrazol, Chinolin, Naphthoxazol, Purin, Triazin oder s-Triazolo[4,3-a]chinolin.

Besonders bevorzugte Substituenten für R" sind Aryl, insbesondere Phenyl, gegebenenfalls verestertes Carboxylamino, Alkylamino, insbesondere Methylamino, Acylamino, insbesondere Acetylamino, Alkylmercapto, insbesondere Methylmercapto, Ureido, insbesondere Alkylureido und Alkyl, insbesondere mit 1 bis 4 C-Atomen.

Die Substituenten R'² können ihrerseits substituiert sein, insbesondere Alkyl, z.B. mit 1 bis 4 C-Atomen.

Typische derartige Verbindungen sind beschrieben in der DE-C-1 173 336, 1 189 380, 1 597 503, 1 797 027, 1 522 363, den DE-A-2 042 538, 2130031 sowie den US-Patenten 3 615 617, 3 640 719, 3 761 278 und dem GB-Patent 1186441.

Ganz besonders geeignete Vorläuferverbindungen entsprechen folgenden Formeln 2 bis 5: worin bedeuten
R²¹, R²² gleich oder verschieden, Wasserstoff, Alkyl mit 1 bis 4 C-Atomen, Halogen, insbesondere Chlor, wobei R²¹ und R²² insbesondere in 3- bzw. 4-Stellung stehen,
R²³ Aryl, insbesondere Phenyl, Cycloalkoxy, insbesondere Cyclohexyloxy, Alkoxy, insbesondere mit 1 bis 4 C-Atomen oder die Gruppe
n ganze Zahl von 1 bis 6,
R³¹ Alkylmercapto, insbesondere Methylmercapto, Alkylamino, insbesondere Methylamino, Acylamino, insbesondere Acetylamino, verestertes Carboxylamino, insbesondere Ethyl- und p-AIkylcyclohexyl-oxycarbonylamino, Alkylureido, insbesondere mit 2 bis 5 C-Atomen,
R³² gegebenenfalls substituiertes Alkyl, insbesondere mit 1-4 C-Atomen, gegebenenfalls substituiertes Cycloalkyl, insbesondere Cyclohexyl, speziell alkylsubstituiertes Cyclohexyl.
R⁴¹ Wasserstoff, Acylamino, insbesondere Acetylamino,
R⁴² Alkoxy, insbesondere mit 1 bis 4 C-Atomen oder den Rest
R⁵¹, R⁵² gleich oder verschieden; Alkyl, insbesondere mit 1 bis 4 C-Atomen.

Besonders geeignete Verbindungen sind in den folgenden Tabellen 2 bis 5 angegeben.

Überraschenderweise wurde gefunden, dass durch die erfindungsgemäss zu verwendenden Antischleiermittel bzw. Vorläuferverbindungen, die in der erfindungsgemässen Weise zu einer empfindlichen Silberhalogenidemulsionsschicht angeordnet sind, der durch den Zusatz der Emulsion U hervorgerufene fotografische Schleier vermindert wird, ohne dass eine ins Gewicht fallende Reduzierung der Empfindlichkeit hingenommen werden muss. Somit wird erfindungsgemäss die Empfindlichkeits/Schleier-Relation entscheidend verbessert. Die erfindungsgemässe Anordnung kann bei allen Schichtaufbauten verwendet werden, z.B. bei Aufbauten mit sogenannter normaler Schichtfolge (N) als auch bei Aufbauten mit sogenannter alternierender Schichtenfolge (A). Beispielhaft für einen Schichtaufbau mit normaler Schichtenfolge sei im folgenden der Schichtaufbau N angegeben:

Auf einem Schichtträger werden in der angegebenen Reihenfolge folgende Schichten aufgetragen:

Beispielhaft für einen alternierenden Schichtaufbau sei der folgende Schichtaufbau A angegeben; hierbei werden auf einen Träger in der angegebenen Reihenfolge folgende Schichten aufgetragen:

Erfindungsgemäss können die dargestellten Schichtaufbauten I und II an folgenden Stellen eingebaut werden:

Die angeführten Massnahmen können in den Schichtaufbauten jeweils einzeln oder auch kombiniert zur Steuerung der Empfindlichkeiten der Teilfarbenschichten angewandt werden.

Weitere vorteilhafte Schichtaufbauten sind solche, bei denen ein Teilfarbenpaket nicht aus zwei sondern aus drei oder mehr zu gleichartigen Farben kuppelnden Teilschichten besteht oder andersartige alternierende Schichtenfolgen - als in Schichtaufbau A angegeben - vorkommen.

Weiterhin wurde gefunden, dass die erfindungsgemässen Materialien in vorteilhafter Weise zur Herstellung fotografischer Bilder durch Belichten und Entwickeln verwendet werden können. Insbesondere ist es vorteilhaft, die Entwicklungsbedingungen so zu wählen, dass wenigstens in gewissem Umfange eine physikalische Entwicklung möglich ist. Insbesondere sind die Materialien auch für eine Entwicklung bei einer Temperatur oberhalb von 30 °C geeignet.

Die erfindungsgemässen Materialien sind vorzugsweise farbfotografische Aufzeichnungsmaterialien.

Üblicherweise enthalten die farbfotografischen Aufzeichnungsmaterialien je eine Silberhalogenidemulsionsschichten-Einheit für die Aufzeichnung von Licht jedes der drei Spektralbereiche Rot, Grün und Blau. Zu diesem Zweck sind die lichtempfindlichen Schichten in bekannter Weise durch geeignete Sensibilisierungsfarbstoffe spektral sensibilisiert. Die blauempfindliche Silberhalogenidemulsionsschichten-Einheit muss nicht notwendigerweise einen Spektralsensibilisator enthalten, da für die Aufzeichnung von blauem Licht in vielen Fällen die Eigenempfindlichkeit des Silberhalogenids ausreicht.

Jede der genannten Silberhalogenidemulsionsschicht-Einheiten kann eine einzige Silberhalogenidemulsionsschicht oder in bekannter Weise, z.B. bei der sogenannten Doppelschichtanordnung, auch 2 oder auch mehr Silberhalogenidemulsionsschichten umfassen (DE-C-1 121 470). Oblicherweise ist die rotempfindliche Silberhalogenidemulsionsschichten-Einheit dem Schichtträger näher angeordnet als die grünempfindliche Silberhalogenidemulsionsschichten-Einheit und diese wiederum näher als die blauempfindliche, wobei sich im allgemeinen zwischen den grünempfindlichen und den blauempfindlichen Schichten eine nicht lichtempfindliche gelbe Filterschicht befindet. Es sind aber auch andere Anordnungen denkbar. Zwischen Schichten unterschiedlicher Spektralempfindlichkeit ist in der Regel eine nicht lichtempfindliche Zwischenschicht angeordnet, die Mittel zur Unterbindung der Fehldiffusion von Entwickleroxidationsprodukten enthalten kann. Falls eine Silberhalogenidemulsionsschichten-Einheit mehrere Silberhalogenidemulsionsschichten mit gleicher Spektralempfindlichkeit enthält, können diese einander unmittelbar benachbart sein oder so angeordnet sein, dass sich zwischen ihnen eine oder mehrere lichtempfindliche Schicht mit anderer Spektralempfindlichkeit befindet (DE-A-1 958 709, DE-A-2 530 645, DE-A-2 622 922, DE-A-2 622 923).

Bei den lichtempfindlichen Silberhalogenidemulsionsschichten-Einheiten zugeordneten nichtdiffundierenden Farbkomponenten kann es sich prinzipiell um jede Art von nichtdiffundierenden Verbindungen handeln, aus denen bei geeigneter Behandlung (Entwicklung) Bildfarbstoffe mit den gewünschten spektralen und sensitometrischen Eigenschaften erzeugt werden können. Beispielsweise kann es sich hier um sogenannte farbgebende Verbindungen handeln, die diffusionsfest in die Schichten eingelagert sind und aus denen bei der fotografischen eingelagert sind und aus denen bei der fotografischen Entwicklung diffundierende Bildfarbstoffe in Freiheit gesetzt und auf eine Bildempfangsschicht übertragen werden können. Vorzugsweise ist jedoch jeder der genannten lichtempfindlichen Silberhalogenidemulsionsschichten ein nichtdiffundierender Farbkuppler zugeordnet, der mit Farbentwickleroxidationsprodukten unter Bildung eines nichtdiffundierenden Farbstoffes zu reagieren vermag. Zweckmässigerweise sind die nichtdiffundierenden Farbkuppler in der lichtempfindlichen Schicht selbst oder in enger Nachbarschaft hierzu untergebracht.

Die gegebenenfalls den zwei oder mehr Teilschichten gleicher Spektralempfindlichkeit zugeordneten Farbkuppler brauchen nicht notwendigerweise identisch zu sein. Sie sollen lediglich bei der Farbentwicklung die gleiche Farbe ergeben, normalerweise eine Farbe, die komplementär ist zu der Farbe des Lichtes, gegen das die lichtempfindlichen Silberhalogenidemulsionsschichten empfindlich sind. Den rotempfindlichen Silberhalogenidemulsionsschichten ist folglich mindestens je ein nichtdiffundierender Farbkuppler zur Erzeugung des blaugrünen Teilfarbenbildes zugeordnet, in der Regel ein Kuppler vom Phenol- oder a-Naphtholtyp. Die grünempfindlichen Silberhalogenidemulsionsschichten enthalten mindestens je einen nichtdiffundierenden Farbkuppler zur Erzeugung des purpurnen Teilfarbenbildes, wobei üblicherweise Farbkuppler vom Typ des 5-Pyrazo-Ions oder des Indazolons Verwendung finden. Die blauempfindlichen Silberhalogenidemulsionsschichten schliesslich enthalten mindestens je einen nichtdiffundierenden Farbkuppler zur Erzeugung des gelben Teilfarbenbildes, in der Regel einen Farbkuppler mit einer offenkettigen Ketomethylengruppierung. Farbkuppler dieser Arten sind in grosser Zahl bekannt und in einer Vielzahl von Patentschriften beschrieben. Beispielhaft sei hier auf die Veröffentlichungen «Farbkuppler» von W. Pelz in «Mitteilungen aus den Forschungslaboratorien der Agfa, Leverkursen/München», Band 111, Seite 111 (1961) und K. Venkataraman in «The Chemistry of Synthetic Dyes», Vol. 4, 341 bis 387, Academic Press (1971), verwiesen.

Bei den Farbkupplern kann es sich sowohl um übliche 4-Äquivalentkuppler handeln als auch um 2-Aquivatentkuppter, bei denen zur Farberzeugung eine geringere Menge Silberhalogenid erforderlich ist. 2-Äquivalentkuppler leiten sich bekanntlich von den 4-Aquivalentkupplern dadurch ab, dass sie in der Kupplungsstelle einen Substituenten enthalten, der bei der Kupplung abgespalten wird. Zu den gemäss der vorliegenden Erfindung verwendbaren 2-Äquivalentkupplern sind sowohl solche zu rechnen, die praktisch farblos sind als auch solche, die eine intensive Eigenfarbe aufweisen, die bei der Farbkupplung verschwindet bzw. durch die Farbe des erzeugten Bildfarbstoffes ersetzt wird. Letztere Kuppler können ebenfalls gemäss der Erfindung zusätzlich in den lichtempfindlichen Silberhalogenidemulsionsschichten vorhanden sein und dort als Maskenkuppler zur Kompensierung der unerwünschten Nebenschichten der Bildfarbstoffe dienen. Zu den 2-Äquivalentkupplern sind auch die bekannten Weisskuppler zu rechnen, die jedoch bei Reaktionen mit Farbentwickleroxidationsprodukten keinen Farbstoff ergeben. Zu den 2-Aquivalentkupplern sind ferner die bekannten DIR-Kuppler zu rechnen, bei denen es sich um Kuppler handelt, die in der Kupplungsstelle einen abspaltbaren Rest enthalten, der bei Reaktion mit Farbentwickleroxidationsprodukten als diffundierender Entwicklungsinhibitor in Freiheit gesetzt wird.

Bei Bedarf können Farbkupplermischungen verwendet werden, um einen gewünschten Farbton oder eine gewünschte Reaktivität einzustellen. Beispielsweise können wasserlösliche Kuppler in Kombination mit hydrophoben wasserunlöslichen Kupplern verwendet werden.

Die Silberhalogenidemulsionen können sowohl durch einfachen Einlauf als auch durch Doppeleinlauf hergestellt werden. Geeignete Verfahren dieser Art sind beispielsweise in der britischen Patentschrift 1 027 146 und in der Veröffentlichung von E. Moisar und S. Wagner in «Berichte der Bunsengesellschaft für physikalische Chemie», 67 (1963), Seiten 356 bis 359, beschrieben. Ebenso ist es möglich, durch Umlösung feinkröniger Ausgangsemulsionen in Gegenwart von Silberkomplexbildnern und in Gegenwart der erfindungsgemässen Peptisationsmittel grobkörnigere Emulsionen herzustellen. Derartige Verfahren sind beispielsweise bekannt aus den US-Patentschriften 2 146 938, 3 206 313, 3 317 322 und der deutschen Auslegeschrift 1 207 791.

Erfindungsgemäss können sowohl Emulsionen mit enger als auch mit relativ breiter Korngrössenverteilung ausgefällt werden. Insbesondere können erfindungsgemäss sowohl homodisperse als auch heterodisperse Silberhalogenidemulsionen hergestellt werden.

Unter homodispersen Emulsionen versteht man dabei solche mit enger Korngrössenverteilung; vorzugsweise haben dabei wenigstens 95% der Silberhalogenidkörner einen Durchmesser, der nicht mehr als 40%, oder vorzugsweise nicht mehr als 20%, vom mittleren Korndurchmesser abweicht. Die Silberhalogenidkörper können eine beliebige der bekannten Formen, z.B. kubisch, oktaedrisch oder auch eine tetradekaedrische Mischform aufweisen.

Unter heterodispersen Emulsionen sind insbesondere solche zu verstehen, bei denen mindestens 10%, vorzugsweise aber mindestens 20%, der Silberhalogenidkörner einen Durchmesser haben, der zumindest um 40% vom mittleren Korndurchmesser abweicht. Die Silberhalogenidkörner derartiger Emulsionen haben im allgemeinen eine irreguläre Form.

Die Silberhalogenidemulsionen können zur Entfernung der wasserlöslichen Salze entweder nach Zugabe von Gelatine in bekannter Weise erstarrt, genudelt und gewässert werden oder auch mit einem Koagulierungsmittel koaguliert und anschliessend gewaschen werden, wie es beispielsweise aus der deutschen Offenlegungsschrift 2 614 862 bekannt ist.

Die fotografischen Materialien können mit üblichen Farbentwicklersubstanzen entwickelt werden, z.B. N,N-Dimethyl-p-phenylendiamin, 4-Ami- no-3-methyl -N-ethyl-N-methoxyethylanilin, 2-Amino-5-diethylaminotoluol, N-Butyl-N-w-sulfobutyl-p-phenylendiamin, 2-Amino-5-(n-ethyl-N-ß- methansulfonamidethyl-amino)-toluol, N-Ethyl-N-β-hydroxyethyl-p-phenylendiamin, N,N-Bis-(ß- hydroxyethyl)-p-phenylendiamin, 2-Amino-5-(N-ethyl-N-ß-hydroxyethylamino)-toluol. Weitere brauchbare Farbentwickler sind beispielsweise beschrieben in J. Amer. Chem. Soc. 73, 3100 (1951).

Als Bindemittel für die fotografischen Schichten wird vorzugsweise Gelatine verwendet. Dieses kann jedoch ganz oder teilweise durch andere natürliche oder synthetische Bindemittel ersetzt werden.

Die Emulsionen, insbesondere des Typs L, können auch chemisch sensibilisiert werden, z. B. durch Zusatz schwefelhaltiger Verbindungen bei der chemischen Reifung, beispielsweise Allylisothiocyanat, Allylthioharnstoff und Natriumthiosulfat. Als chemische Sensibilisatoren können ferner auch Reduktionsmittel, z.B. die in den belgischen Patentschriften 493 464 oder 568 687, beschriebenen Zinnverbindungen, ferner Polyamine wie Diethylentriamin oder Aminomethylsulfinsäurederivate, z.B. gemäss der belgischen Patentschrift 547 323, verwendet werden. Geeignet als chemische Sensibilisatoren sind auch Edelmetalle bzw. Edelmetallverbindungen wie Gold, Platin, Palladium, Iridium, Ruthenium oder Rhodium. Es ist ferner möglich, die Emulsionen mit Polyalkylengoxidderivaten zu sensibilisieren, z.B. mit Polyethylenoxid eines Molekulargewichtes zwischen 1000 und 20 000, ferner mit Kondensationsprodukten von Alkylenoxiden und Alkoholen, aliphatischen Carbonsäuren, aliphatischen Aminen, aliphatischen Diaminen und Amiden.

Die Emulsionen, insbesondere des Typs L, können auch optisch sensibilisiert sein, z.B. mit den üblichen Polymethinfarbstoffen, wie Neutrocyaninen, basischen oder sauren Carbocyaninen, Rhodacyaninen, Hemicyaninen, Styrylfarbstoffen, Oxonolen und ähnlichen. Derartige Sensibilisatoren sind in dem Werk von F.M. Hamer «The Cyanine Dyes an related Compounds», (1964), beschrieben.

Der optische Sensibilisator kann der die Emulsionen L und U enthaltenden Schichten insbesondere folgendermassen zugesetzt werden:
a) Zugabe zu der Emulsionsabmischung L und U;
b) Zugabe zu den Einzelemulsionen L und U, dann Mischung;
c) Zugabe nur zur Emulsion L, dann Mischung mit der unsensibilisierten Emulsion U.

Die Emulsionen können zusätzlich die üblichen Stabilisatoren enthalten, wie z.B. homöopolare oder salzartige Verbindungen des Quecksilbers mit aromatischen oder heterocyclischen Ringen wie Mercaptotriazole, einfache Quecksilbersalze, Sulfoniumquecksilberdoppelsalze und andere Quecksilberverbindungen. Als Stabilisatoren sind ferner geeignet Azaindene, vorzugsweise Tetra-oder Pentaazaindene, insbesondere solche, die mit Hydroxyl- oder Aminogruppen substituiert sind. Derartige Verbindungen sind z.B. in dem Artikel von Birr, Z. Wiss. Phot. 47 (1952), 2 bis 58, beschrieben. Weitere geeignete Stabilisatoren sind u.a. heterocyclische Mercaptoverbindungen, z.B. Phenylmercaptotetrazol, quaternäre Benzthiazolderivate und Benzotriazol.

Die Schichten des fotografischen Materials können in der üblichen Weise gehärtet sein, beispielsweise mit Formaldehyd oder halogensubstituierten Aldehyden, die eine Carboxylgruppe enthalten, wie Mucobromsäure, Diketonen, Methansulfonsäureester, Dialdehyden und dergleichen. Weiterhin können die fotografischen Schichten mit Härtern des Epoxidtyps, des heterocyclischen Ethylenimins oder des Acryloyltyps gehärtet werden. Weiterhin ist es auch möglich, die Schichten gemäss dem Verfahren der deutschen Offenlegungsschrift 2 218 009 zu härten, um farbfotografische Materialien zu erzielen, die für eine Hochtemperaturverarbeitung geeignet sind. Es ist ferner möglich, die fotografischen Schichten bzw. die farbfotografischen Mehrschichtenmaterialien mit Härtern der Diazin-, Triazin- oder 1,2-Dihydrochinolin-Reihe zu härten. Beispiele derartiger Härter sind Alkyl- oder Arylsulfonylgruppenhaltige Diazinderivate, Derivate von hydrierten Diazinen oder Triazinen, wie z.B. 1,3,5-Hexahydrotriazin, Fluor-substituierte Diazinderivate, wie z.B. Fluorpyrimidin, Ester von 2-substituierten 1, 2-Dihydrochinolin- oder 1, 2-Dihydroisochinolin-N-carbonsäuren. Brauchbar sind weiterhin Vinylsulfonsäurehärter, Carbodiimid- oder Carbamoylhärter, wie z.B. in den deutschen Offenlegungsschriften 2 263 602, 2 225 230 und 1 808 685, der französischen Patentschrift 1 491 807, der deutschen Patentschrift 872 153 und der DDR-Patentschrift 7218, beschrieben. Weitere brauchbare Härter sind beispielsweise in der britischen Patentschrift 1 268 550 beschrieben.

Die erfindungsgemäss zu verwendenden Antischleiermittel bzw. Vorläuferverbindungen können gelöst, in Ölformer emulgiert oder vermahlen als ölformerfreie Dispergate eingesetzt werden. Die eingesetzte Menge an Antischleiermitteln bzw. Vorläuferverbindungen beträgt vorzugsweise 0,005 bis 0,50 Gew.-%, insbesondere zwischen 0,01 und 0,20 Gew.-%, bezogen auf die Summe der Silbernitratmengen von Emulsion U und Emulsion L. Die die Antischleiermittel bzw. Vorläuferverbindungen enthaltende Schicht 11 kann zusätzlich weitere Bestandteile enthalten, z.B. Farbkuppler in gelöster, dispergierter oder emulgierter Form oder Netzmittel, Weichmacher usw.

### Beispiel 1

Zur Erläuterung der Erfindung wird ausgegangen von dem nachstehend beschriebenen Schichtaufbau. Hierzu werden die genannten Schichten in der angegebenen Reihenfolge auf einen transparenten Schichtträger aufgetragen. Die Mengenangaben beziehen sich jeweils auf 1 m². Für den Silberauftrag werden die entsprechenden Mengen AgN0₃ angegeben.
1. Eine weniger empfindliche rotempfindliche Schicht mit einer rotsensibilisierten Silberbromidiodidemulsion (5 Mol-% Agl) aus 3,0 g AgN0₃ mit 790 mg eines Blaugrünkupplers der Formel 25 mg eines DIR-Kupplers der Formel und 1,6 g Gelatine.
2. Eine Zwischenschicht aus 0,7 g Gelatine.
3. Eine weniger empfindliche grünempfindliche Schicht mit einem grünsensibilisierten Gemisch aus einer relativ empfindlichen Silberbromidiodidemulsion (5 Mol-% Agl) aus 1,5 g Ag N0₃ und einer relativ unempfindlichen Silberbromidiodidemulsion aus 1,9 g AgN0₃ mit 600 mg eines Purpurkupplers der Formel 60 mg eines DIR-Kupplers der Formel 80 mg eines Maskenkupplers der Formel und 2,0 g Gelatine.
4. Eine Zwischenschicht mit 0,7 g Gelatine.
5. Eine hochempfindliche rotempfindliche Schicht mit einer rotsensibilisierten Silberbromidiodidemulsion (5 Mol-% Agl) aus 2,0 g AgN0₃ mit 250 mg des Blaugrünkupplers der Schicht 1 und 1,0 g Gelatine.
6. Eine Zwischenschicht mit 0,7 g Gelatine, feinstkörnigem Silberchlorid (durchschnittliche Korngrösse <0,1 µm) aus 0,34 g AgN0₃, und 76 mg eines DIR-Kupplers der Formel
7. Eine hochempfindliche grünempfindliche Schicht mit einer grünsensibilisierten Silberbromidiodidemulsion (7 Mol-% Agl) aus 2,6 g AgN0₃ mit 170 mg eines Purpurkupplers der Formel 37 mg eines Purpurkupplers der Formel und 2,1 g Gelatine.
8. Eine Zwischenschicht mit 0,7 g Gelatine.
9. Eine Gelbfilterschicht mit kolloidalem Silber zur Erzeugung einer Gelbdichte von 0,8.
10. Eine weniger empfindliche blauempfindliche Schicht mit einem Gemisch aus einer relativ empfindlichen Silberbromidiodidemulsion (5 Mol- % Agl) aus 0,5 g AgN0₃ und einer relativ unempfindlichen Silberbromidiodidemulsion (3 Mol-% Agl) aus 0,5 g AgN0₃ mit 1,0 g eines Gelbkupplers der Formel und 2 g Gelatine.
11. Eine hochempfindliche blauempfindliche Schicht mit einer relativ hochempfindlichen Sil-berbromidiodidemulsion (6 Mol-% Agl) aus 1,75 g AgN0₃ mit 0,6 g eines Gelbkupplers der Formel und 2,0 g Gelatine, sowie gegebenenfalls mit den in Tabelle 3 angegebenen Zusätzen. Als Mikratemulsion wurde eine reine AgBr-Emulsion verwendet.
12. Eine Deckschicht aus 0,9 g Gelatine und gegebenenfalls den in Tabelle 3 angegebenen Zusätzen.

Als Beispiel für erfindungsgemäss verwendbares Antischleiermittel werden im folgenden die in Tabelle 6 angegebenen Verbindungen verwendet.

Die Entwicklung wird durchgeführt in einem Hochtemperaturverarbeitungsgang wie er in «The British Journal of Photography», 12, Seiten 597 und 598, (1974), beschrieben ist. Die Empfindlichkeit wird in den nachfolgenden Beispielen in relativen Einheiten angegeben, gemessen bei 0,2 Dichteeinheiten über dem Schleier. Eine Verdoppelung des Wertes entspricht einer Verdoppelung der Empfindlichkeit.

γ₁ ist der Gradationsabschnitt der charakteristischen Kurve, der vom Lichtempfindlichkeitspunkt (D=0,2 über Schleier) bis zu einem um 0,8 log I·t-Einheiten höheren Belichtungswert geht. Der von diesem Endpunkt bis zu einem um weitere 0,8 log I·t-Einheiten höheren Belichtungswert gehende Abschnitt wird als _{Y2} bezeichnet.

Die sensitometrischen Ergebnisse gehen aus Tabelle 6 hervor. Bei den in Tabelle 6 angegebenen Gelbschleierdichten handelt es sich um den in den Gelbschichten 10 und 11 bei der Entwicklung entstehenden «fotografischen Schleier», in welchem die «konstanten Gelbschleier» aus anderen Schichten, wie z.B. aus Gelbmasken, aus der Schichtunterlage usw. nicht enthalten sind. Diesen «fotografischen Gelbschleier» erhält man durch Substraktion der Schleierdichte einer nicht entwickelten aber gebleichten und fixierten Probe von der Schleierdichte einer Probe, die dem gesamten Verarbeitungsgang unterworfen wurde.

Um den erfindungsgemäss erzielbaren überraschenden Fortschritt zu verdeutlichen, wurde der oben beschriebene Schichtaufbau wie folgt variiert. In zwei getrennt voneinander durchgeführten Versuchsreihen A und B wurden die aus Tabelle 3 ersichtlichen Zugabe zu der höher empfindlichen blauempfindlichen Schicht (Schicht 11) und der darüber angeordneten Deckschicht (Schicht 12) vorgenommen. Zugesetzt wurde die erfindungsgemäss zu verwendende Verbindung 1.1 sowie, als feinkörnige, vergleichsweise unempfindliche Silbersalzemulsion U eine Mikratemulsion mit einer mittleren Korngrösse von 0,05 [tm. Die Mikratemulsion wurde in bekannter Weise hergestellt gemäss W. Markocki, Korpuskularphotographie IV, 1963, Seite 165, mit der Abänderung, dass kein Cd(NO₃)₂ verwendet wird.

Die Verbindungen 1.2, 1.3, 1.4, 1.5, 1.7, 1.8, 1.6 ergeben, in molar vergleichbarer Menge analog Verbindung 1.1 eingesetzt, Ergebnisse in vergleichbarer Grössenordnung.

Erläuterungen zu Tabelle 6:
a: Quotient aus Gelbempfindlichkeit und Gelbschleierdichte.

Aus Tabelle 6 ergibt sich, dass verglichen mit der Vergleichsprobe A/1, welche weder eine Mikratemulsion in Schicht 11 noch ein Antischleiermittel in Schicht 12 enthält, durch Zusatz einer Mikratemulsion alleine zwar die Empfindlichkeit erhöht wird, der Schleier aber in unvertretbarer Weise steigt (Versuchsnr. A/2). Weiterhin zeigt sich, dass durch Zusatz eines Antischleiermittels alleine in die Schicht 12 (Versuchsnr. A/3) zwar der Schleier gedrückt wird, aber, wie zu erwarten, keine Verbesserung der Empfindlichkeit erzielt wird. Demgegenüber ergibt sich bei gleichzeitigem Zusatz der Mikratemulsion in Schicht 11 und des Antischleiermittels in Schicht 12 (Versuchsnr. A/4) überraschenderweise eine signifikante Erhöhung der Empfindlichkeit ohne dass der Schleier gegenüber der Vergleichsprobe zunimmt.

Die erfindungsgemässen Versuchsnummern B/2 bis B/5 zeigen, wie erfindungsgemäss durch unterschiedliche Mengen an zugesetzter Mikratemulsion bei gleichbleibender Menge an Antischleiermittel die Empfindlichkeit/Schleierrelation variiert werden kann.

Der erfindungsgemässe Fortschritt ist umso überraschender, als durch gleichzeitigen Zusatz der Mikratemulsion und des Antischleiermittels in die Schicht 11 (Versuchsnr. B/6) keinerlei Verbesserung gegenüber der Vergleichsprobe B/1 erreicht wird.

### Beispiel 2

Der in Beispiel 1 beschriebene Schichtaufbau gemäss Versuchsnummer A/1 wird erfindungsgemäss modifiziert durch Zusatz einer in Tabelle 7 angegebenen Vorläuferverbindung für ein Antischleiermittel in Schicht 12 sowie einer Mikratemulsion in Schicht 11. Verbindung 2.1 wird dabei als 1%ige Lösung in Aceton eingebracht. Die zugesetzten Mengen sowie die sensitometrischen Ergebnisse gehen aus folgender Tabelle 7 hervor; Verarbeitung und Definition der sensitometrischen Werte sind entsprechend Beispiel 1 vorgenommen.

Die Verbindungen 2.1 bis 2.8, 3.1 bis 3.9, 4.1 bis 4.3 und 5.1 bis 5.3 ergeben, in molar vergleichbarer Menge analog Verbindung 2.1 eingesetzt, Ergebnisse in vergleichbarer Grössenordnung. Aus Tabelle 7 folgt, dass auch bei Verwendung einer Vorläuferverbindung eine überraschende Verbesserung der Empfindlichkeitsschleierrelation erhalten wird.

## Patentansprüche

1. Fotografisches Aufzeichnungsmaterial mit einem Schichtträger, wenigstens einer Silberhalogenidemulsionsschicht I, die ein Emulsionsgemisch aus wenigstens einer lichtempfindlichen Silberhalogenidemulsion L und einer feinkörnigen, vergleichsweise lichtunempfindlichen Silbersalzemulsion U enthält, sowie wenigstens einer Schicht 11, die entweder keine Silberhalogenidemulsion enthält oder nur eine vergleichsweise unempfindliche Silberhalogenidemulsion, dadurch gekennzeichnet, dass wenigstens eine Schicht 11
a) in wasserdurchlässiger Anordnung zu wenigstens einer Schicht I steht und
b) ein Antischleiermittel oder eine Vorläuferverbindung für ein Antischleiermittel enthält.

2. Material nach Anspruch 1, dadurch gekennzeichnet, dass die Emulsion U eine Silberbromidemulsion ist und dass der mittlere Korndurchmesser der Emulsion U kleiner als 0,5 µm ist.

3. Material nach Anspruch 1, dadurch gekennzeichnet, dass die Schicht I näher am Schichtträger als die Schicht angeordnet ist.

4. Material nach Anspruch 1, dadurch gekennzeichnet, dass die Schicht II kein Silbersalz enthält.

5. Material nach Anspruch 1, dadurch gekennzeichnet, dass es einen Farbkuppler oder eine farbgebende Verbindung enthält.

6. Material nach Anspruch 1, dadurch gekennzeichnet, dass das Antischleiermittel ein stickstoffhaltiger Heterocyclus ist der eine Mercaptogruppe und eine Carboxylgruppe enthält.

7. Material nach Anspruch 6, dadurch gekennzeichnet, dass das Antischleiermittel der Formel entspricht: worin bedeuten
R' Wasserstoff, eine gesättigte oder olefinisch ungesättigte aliphatische Gruppe oder Aryl;
Z die zur Vervollständigung eines annellierten carbocyclischen oder heterocyclischen 5- oder 6-gliedrigen Ringes erforderlichen Ringglieder, wobei ein annellierter Ring weitere Substituenten tragen kann mit der Massgabe, dass entweder der annellierte Ring, eine an diesem Ring befindliche aliphatische oder aromatische Gruppe oder der Substituent R' mindestens eine Carboxylgruppe trägt.

8. Material nach Anspruch 1, dadurch gekennzeichnet, dass die Vorläuferverbindung diffusionsfest eingelagert ist und unter den Bedingungen der fotografischen Entwicklung ein diffusionsfähiges Antischleiermittel freisetzt.

9. Material nach Anspruch 8, dadurch gekennzeichnet, dass die Vorläuferverbindung der Formel entspricht: worin bedeuten
R" einen gegebenenfalls substituierten heterocyclischen Ring, an den weitere Ringe kondensiert sein können;
X ein Schwefelatom oder eine einfache chemische Bindung zu einem Stickstoffatom eines heterocyclischen Ringes,
R'² Alkyl, Aryl, Alkoxy, Aroxy, Cycloalkoxy, einen Rest X-R" oder den Rest -[CH₂]ₙ-CO-X-R¹¹, wobei diese Substituenten ihrerseits substituiert sein können
n eine ganze Zahl.

10. Verwendung des Materials nach Anspruch 1 zur Herstellung fotografischer Bilder durch Belichtung und Entwicklung des Materials.

## Revendications

1. Elément d'enregistrement photographique comportant un support de couches, au moins une couche d'émulsion à l'halogénure d'argent qui contient un mélange d'émulsions constitué d'au moins une émulsion photosensible à l'halogénure d'argent L et d'une émulsion de sel d'argent U à grains fins relativement non photosensible, ainsi qu'au moins une couche Il qui ne contient aucune émulsion à l'halogénure d'argent ou qui ne contient qu'une émulsion à l'halogénure d'argent relativement insensible, caractérisé en ce qu'au moins une couche Il
a) est dans une relation de perméabilité à l'eau avec au moins une couche I et
b) contient un agent antivoile ou un composé précurseur pour un agent antivoile.

2. Elément photographique suivant la revendication 1, caractérisé en ce que l'émulsion U est une émulsion au bromure d'argent, tandis que la granularité moyenne des grains de l'émulsion U est inférieure à 0,5µm.

3. Elément photographique suivant la revendication 1, caractérisé en ce que la couche 1 est plus proche du support de couches que la couche II.

4. Elément photographique suivant la revendication 1, caractérisé en ce que la couche Il ne contient aucun sel d'argent.

5. Elément photographique suivant la revendication 1, caractérisé en ce qu'il contient un copulent chromogène ou un composé chromogène.

6. Elément photographique suivant la revendication 1, caractérisé en ce que l'agent antivoile est un hétérocycle azoté contenant un groupe mercapto et un groupe carboxy.

7. Elément photographique suivant la revendication 6, caractérisé en ce que l'agent antivoile répond à la formule: dans laquelle
R¹ représente un atome d'hydrogène, un groupe aliphatique saturé ou à insaturation oléfi- nique, ou encore un groupe aryle;
Z représente les termes cyclique nécessaires pour compléter un noyau carbocyclique ou hétérocyclique pentagonal ou hexagonal condensé, un noyau condensé pouvant comporter d'autres substituants
à condition que le noyau condensé ou un groupe aliphatique ou aromatique se trouvant sur ce noyau ou le substituant R' comporte au moins un groupe carboxy.

8. Elément photographique suivant la revendication 1, caractérisé en ce que le composé précurseur est incorporé en résistant à la diffusion tandis que, dans les conditions du développement photographique, il libère un agent antivoile diffusible.

9. Elément photographique suivant la revendication 8, caractérisé en ce que le composé précurseur répond à la formule: dans laquelle
R¹¹ représente un noyau hétérocyclique éventuellement substitué sur lequel peuvent être condensés d'autres noyaux;
X représente un atome de soufre ou une liaison chimique simple avec un atome d'azote d'un noyau hétérocyclique,
R'² représente un goupe alkyle, un groupe aryle, un groupe alcoxy, un groupe aroxy, un groupe cycloalcoxy, un radical C-R" ou le radical -[CH₂]ₙ-CO-X-R¹¹, ces substituants pouvant, à leur tour, être substitués,
n est un nombre entier.

10. Utilisation de l'élément photographique suivant la revendication 1 pour la formation d'images photographiques par exposition et développement de cet élément.

## Claims

1. A photographic recording material comprising a support layer, at least one silver halide emulsion layer I, which contains an emulsion mixture of at least one light-sensitive silver halide emulsion L and a fine-grained, comparatively light-insensitive silver salt emulsion U, and at least one layer II which either contains no silver halide emulsion or only a comparatively non-sensitive silver halide emulsion, characterised in that at least one layer II
a) is in water-permeable arrangement in relation to at least one layer I and
b) contains an anti-fogging agent or a precursor compound for an anti-fogging agent.

2. A material according to Claim 1, characterised in that the emulsion U is a silver bromide emulsion and in that the mean grain diameter of the emulsion U is smaller than 0.5µm.

3. A material accroding to Claim 1, characterised in that the layer I is arranged closer to the support layer than layer II.

4. A material according to Claim 1, characterised in that the layer II does not contain any silver salt.

5. A material according to Claim 1, characterised in that it contains a colour coupler or a dye- producing compound.

6. A material according to Claim 1, characterised in that the anti-fogging agent is a nitrogen- containing heterocyclic compound which contains a mercapto group and a carboxyl group.

7. A material according to Claim 6, characterised in that the anti-fogging agent corresponds to the formula in which
R' denotes hydrogen, a saturated or olefinically unsaturated aliphatic group or aryl;
Z denotes the ring members required to complete a fused carbocyclic or heterocyclic 5-membered or 6-membered ring, a fused ring being able to contain further substituents with the proviso that either the fused ring, an aliphatic or aromatic group on this ring or the substituent R^{I} carries at least one carboxyl group.

8. A material according to Claim 1, characterised in that the precursor compound is incorporated in a non-diffusing form and releases a diffusible anti-fogging agent under the conditions of photographic development.

9. A material according to Claim 8, characterised in that the precursor compound corresponds to the formula in which
R" denotes an optionally substituted heterocyclic ring to which other rings can be fused;
X denotes a sulphur atom or a single chemical bond to a nitrogen atom of a heterocyclic ring,
R'² denotes alkyl, aryl, alkoxy, aroxy, cycloalkoxy, a radical C-R¹¹ or the radical -[CH₂]ₙ-COX-R¹¹, which substituents may in turn be substituted, and n denotes an integer.

10. Use of the material according to Claim 1 for the production of photographic images by exposure and development of the material.
